# FASCICULE DE BREVET EUROPEEN

(11) **EP 0 298 876 B1**
(45) Date de publication et mention de la délivrance du brevet: **23.10.1991**
(21) Numéro de dépôt: 88420215.1
(22) Date de dépôt: 22.06.1988
(51) Int. Cl.: C22F 1/04

(54) **Tôles en alliage d'aluminium contenant du magnésium aptes à la fabrication par emboutissage-étirage de corps de boîtes et procédé d'obtention desdites tôles**
Bleche aus einer Magnesium enthaltenden Aluminiumlegierung, geeignet für die Herstellung von Getränkedosen durch Tiefziehen, und Verfahren zur Herstellung dieser Bleche
Magnesium-containing aluminium-based sheets, useful for the manufacture by deep-drawing and ironing of beverage cans, and process for the manufacture of these sheets

(30) Priorité: 24.06.1987 FR 8709271
(43) Date de publication de la demande: 11.01.1989
(73) Titulaire: PECHINEY RHENALU, 92400 Courbevoie (FR)
(72) Inventeur: Teirlinck, Didier, F-38120 St. Egrève (FR)
(74) Mandataire: Vanlaer, Marcel

(56) Documents cités:
- DE-A- 2 418 642
- DE-A- 2 440 798
- FR-A- 1 210 625
- FR-A- 2 507 210
- GB-A- 2 133 044

## Description

La présente invention est relative à des tôles en alliages d'aluminium contenant du magnésium aptes à la fabrication par emboutissage-étirage de corps de boîtes et à un procédé d'obtention desdites tôles.

L'homme de l'art sait qu'il est possible de couler en continu les alliages d'aluminium directement sous la forme de bandes dans des machines du type à rubans ou à cylindres telles que, par exemple, celle qui est décrite dans le brevet français n°1198006. Ces bandes peuvent atteindre une largeur de 2 mètres et ont généralement une épaisseur comprise entre 5 et 30 mm. Ce type de coulée a l'avantage sur la coulée en plaques de forte épaisseur d'éviter un nombre important de passes de laminage.

Les bandes ainsi obtenues peuvent être amenées à des épaisseurs plus faibles allant jusqu'à quelques microns par une série d'opérations de laminage à froid ou à chaud séparées ou non par des opérations de recuit. En particulier, dans le cas où elles sont destinées à la fabrication de corps de boîtes utilisées, par exemple, au conditionnement de boissons gazeuses ou non, ces bandes sont transformées en tôles d'épaisseur voisine de quelques centaines de microns, dans lesquelles sont découpées des disques circulaires qui, sous l'action combinée d'un poinçon et d'une matrice, sont transformés par emboutissage en un godet, lequel, après une opération dite d'étirage visant à amincir ses parois, pourra être utilisé comme corps de boîte.

Le changement de forme résultant du passage d'un disque plan à un corps de boîte nécessite l'application d'efforts importants et s'accompagne, notamment lors de l'étirage, d'un phénomène de grippage ou "galling" qu'on peut définir comme une adhérence d'un métal mou sur un métal dur. Dans le cas présent, des particules d'aluminium sont arrachées à la surface de la tôle et viennent adhérer à la surface de l'outil d'étirage en carbure de tungstène. Ces particules, fortement écrouies et donc dures, provoquent l'apparition de rayures sur le corps de la boîte, ce qui diminue sa résistance mécanique et peut même conduire à sa rupture et en tout cas nuire à son esthétique.

Pour éviter ce grippage et conférer aux corps de boîtes un aspect esthétique convenable, plusieurs solutions ont été préconisées.

C'est ainsi que l'USP 3930895, mettant en oeuvre un alliage du type 3004 suivant la norme de l'Aluminium Association, c'est-à-dire ayant pour composition Si 0,3%, Fe 0,5%, Cu 0,25%, Mn 1 à 1,5%, Mg 0,8 à 1,3%, Zn 0,25%, solde Al, attribue les difficultés rencontrées au fait que la coulée continue entre cylindres conduit à la formation de particules d'Al-Mn de dimensions inférieures à 2 µm, qui sont trop petites pour avoir un effet de nettoyage sur l'outillage et contribuent donc à son encrassement. Il cite le fait que, lorsqu'on traite un tel alliage obtenu en plaques par coulée classique, ces particules ont une dimension de 15 à 20 µm et il n'y a pas alors encrassement. Voulant néanmoins profiter des avantages de la coulée continue entre cylindres, notamment en ce qui concerne l'uniformité de la microstructure, l'inventeur préconise, pour augmenter la taille de ces particules, de modifier la composition de l'alliage 3004 en faisant passer la teneur en manganèse dans une fourchette comprise entre 2 et 3%.

L'USP 4111721 constate aussi ce phénomène de galling sur des feuilles de 3004 et de 3003 et admet également qu'il faut accroître la dimension des particules d'Al-Mn et d'Al-Mn-Fe pour le supprimer. Toutefois, pour y parvenir, il enseigne, non pas une modification au niveau de la composition mais, un traitement thermique effectué de préférence à une température de 620°C, pendant un intervalle de temps compris entre 16 et 24 heures, traitement qui peut être effectué soit sur la bande brute de coulée, soit sur la bande ayant déjà subi une première série de passes de laminage.

Le brevet français n°2505365 propose lui aussi une modification de composition de l'alliage mis en oeuvre quine concerne plus le manganèse mais, le silicium dont la teneur est accrue pour se situer dans la fourchette 0,3-0,6% en poids.

Le brevet français n°2526047 déposé par la demanderesse préconise une solution tout à fait différente consistant à nettoyer mécaniquement la surface de la bande et à la modifier par chauffage dans l'air.

Si de tels procédés ont conduit à une forte réduction du phénomène de grippage, ils n'ont néanmoins pas permis de le faire disparaître complètement.

C'est pourquoi la demanderesse poursuivant ses recherches pour résoudre ce problème, a trouvé qu'il fallait que les tôles soumises à l'emboutissage-étirage présentent un état de surface particulier et que cet état pouvait être obtenu à partir d'alliages d'aluminium de compositions très différentes ayant cependant entre eux un point commun qui est la présence de magnésium.

Cet état particulier est caractérisé en ce que les tôles présentent sur 10 à 25% de leur surface des particules formées d'oxydes amorphes d'aluminium et d'oxydes cristallins de magnésium et d'aluminium réparties de façon homogène, ayant la forme de disques plats d'épaisseur inférieure à 5 µm et de diamètre moyen largement distribué autour d'une valeur moyenne comprise entre 2 et 15 µm.

Ainsi selon l'invention, l'aptitude à l'emboutissage-étirage est-elle liée comme l'enseigne l'USP 3930895, à la présence de particules de dimensions relativement grandes se rapprochant de celles observées dans les plaques mais, la ressemblance s'arrête là car lesdites particules sont ici très différentes à la fois du point de vue distribution, composition et forme. En effet,
― ces particules ne sont pas réparties dans toute la masse de la tôle mais seulement en surface et de plus sur une portion seulement de cette dernière,
― ces particules ne sont pas composées d'intermétalliques du type Al-Mn ou Al-Mn-Fe mais d'oxydes de magnésium et d'aluminium à la fois amorphes et cristallins.
― ces particules ont une forme bien particulière qui est celle de disques plats ayant une épaisseur limitée à 5 µm et un diamètre moyen largement distribué autour d'une valeur moyenne comprise entre 2 et 15 µm.

Les particules de l'invention sont particulièrement reconnaissables par examen de la tôle au microscope électronique par transmission où elles apparaissent sous forme de gros amas de couleur noire dispersés régulièrement dans une matrice plus claire et dont la microanalyse révèle qu'ils sont constitués essentiellement d'oxydes amorphes et cristallins d'aluminium et de magnésium.

Pour obtenir ces particules, il est donc nécessaire que l'alliage de départ contienne du magnésium. Toutefois des teneurs aussi faibles que 0,1% en poids conviennent parfaitement de même que des teneurs allant jusqu'à 5% ne nuisent pas à l'obtention du résultat.

Mais il faut savoir que l'invention est applicable aux alliages contenant également jusqu'à 2% de manganèse et ou 1,5% de silicium, éléments auxquels peuvent s'ajouter au moins un des éléments suivants: Cu, Zn, Cr, Fe, jusqu'à une teneur respective en poids égale à 0,5%; 0,5%, 0,5%, 0,7% et aussi des éléments d'affinage tels que Ti et B jusqu'à 0,1% en poids pour chacun d'eux.

Ainsi une tôle en alliage d'aluminium désignée dans les normes de l'Aluminium Association sous le repère 3004, c'est-à-dire contenant en poids: Mg 0,8-1,3%; Mn 1,0-1,5%; Si 0,3%; Fe 0,7%, Cu 0,25%, Zn 0,25%, présentant une surface conforme à l'invention, a permis d'obtenir avec un même outillage plus de 200000 boîtes sans qu'on constate ni casse, ni rayures.

De même un alliage référencé 5182 c'est-à-dire contenant en poids 4,0-5,0%Mg; Si 0,20%; Cu 0,15%; Zn 0,25%; Fe 0,35% présentant la structure revendiquée a permis également la fabrication de nombreuses boîtes sans incident.

Il est à noter que les tôles en alliages d'aluminium chargées en magnésium que la demanderesse a rendues aptes à l'emboutissage-étirage suivant l'invention ont l'énorme avantage sur les tôles en alliages au manganèse d'avoir une meilleure résistance à la traction et permettent d'envisager des réductions d'épaisseur et d'améliorer ainsi les prix de revient des boîtes.

Pour illustrer l'invention, on a joint à la présente demande 2 figures qui sont des micrographies de la surface de tôles au grossissement 300.
― La figure 1 correspond à une tôle en alliage 3004 qui ne présentait pas de particules et qui a donné lieu lors de l'étirage à des casses dès la mise en forme du 1000ème corps de boîte.
― La figure 2 correspond à une tôle du même alliage présentant des particules selon l'invention qui a permis la fabrication de plus de 200000 corps de boîtes sans rayures.

L'invention concerne également un procédé d'obtention desdites tôles. Ce procédé est caractérisé en ce que l'on soumet la bande issue de la machine de coulée telle quelle ou après au moins une passe de laminage, à un décapage chimique de manière à diminuer son épaisseur d'au plus 2 µm et ce avant de lui faire subir un recuit à l'air entre 330 et 450°C pendant an moins trente minutes.

De préférence, les conditions de décapage sont choisies de manière à obtenir une réduction d'épaisseur comprise entre 0,8 et 1 µm.

Certes, il est connu de décaper des bandes d'aluminium résultant de la coulée continue avec de la soude. On peut citer à ce sujet le brevet allemand DE 2418642. Cependant, ce brevet a essentiellement pour but d'éliminer les irrégularités de la bande qui sont constituées de ségrégations, pores et autres défauts analogues et qui ont des conséquences très fâcheuses sur les bandes de métal particulièrement lorsque celles-ci sont transformées ultérieurement en tôles, bandes ou feuilles de faible épaisseur. Ceci suppose un décapage relativement fort puisqu'il est dit dans ce brevet qu'on enlève une quantité de matière comprise entre 10 et 100 g/m², ce qui correspond à une épaisseur de 3,7 à 37 µm. Ce type de décapage n'a donc rien à voir avec celui de l'invention et, de plus, il ne vise nullement à éviter le grippage lors de l'étirage des corps de boîtes.

La demanderesse à constaté en effet avec surprise qu'un faible décapage permet de révéler à la surface de la bande des zones dures qui, après un recuit à l'air entre 330 et 450°C pendant au moins 30 minutes, conduisent aux particules telles que décrites ci-dessus et ont donc pour effet de:
― diminuer le coefficient de frottement par durcissement de la surface,
― diminuer l'adhérence entre l'outil et l'alliage,
― de nettoyer en permanence la bague d'étirage ce qui rend le métal dégrippant ou auto-nettoyant.

Le décapage peut s'effectuer au moyen de tout agent de décapage mais, de préférence, à l'aide d'une solution contenant entre 0,1 et 10 g/l de NaOH dans laquelle est plongée la bande pendant une durée convenable pour ne pas enlever une épaisseur de métal supérieure à 2 µm. Cette durée est fonction de la composition de l'alliage mis en oeuvre et des opérations de laminage subies par la bande. Ce décapage est réalisable à la température ambiante c'est-à-dire au voisinage de 20°C mais, pour diminuer la durée du traitement, on peut aussi le faire à toute température inférieure à 100°C. De préférence, on se place dans l'intervalle 70°-80°C.

Des essais complémentaires ont montré que les résultats pouvaient encore être améliorés en procédant à un brossage comme dans le brevet français n°2525047 après avoir décapé la bande et avant de lui faire subir le recuit. Ce brossage semble avoir pour effet de mieux répartir les zones dures sur toute la surface de la bande et par suite de générer des surfaces anti-grippantes plus homogènes.

Des conditions optima de recuit sont réalisées dans la gamme de températures comprises entre 350 et 400°C pendant une durée comprise entre 1 et 2 heures.

L'invention peut être illustrée à l'aide de l'exemple d'application suivant:

Une bande de largeur 1100 mm, d'épaisseur 8 mm, de composition en poids %:

a été obtenue par coulée entre cylindres.

Elle a subi la gamme de transformation suivante:
― homogénéisation à 600°C pendant 10 heures,
― laminage à froid jusqu'à 2,7 mm,
― recuit 2 h à 350°C,
― laminage à froid jusqu'à 1,2 m,
― décapage: 45 secondes dans une solution à 5 g/l de NaOH à 70°C de manière à enlever une épaisseur de métal de 0,8 µm,
― brossage,
― recuit 2 h à 400°C
― laminage à froid jusqu'à 0,33 mm.

Le métal a ensuite été utilisé pour la réalisation de corps de boîtes de diamètre ∅ 66 mm et de hauteur moyenne 130 mm par emboutissage et étirage.

Sur une série de 200000 boîtes, aucune n'a présenté de rayures.

Par contre, le métal ayant subi la même gamme de transformation sans le décapage, n'a pas permis de produire des boîtes sans rayure; au-delà de 500 boîtes, les rayures augmentent avec le nombre de boîtes réalisées, et on assiste au bout de 1000 boîtes à la rupture des parois du corps de boîte.

## Revendications

1. Tôles en alliage d'aluminium contenant du magnésium aptes à la fabrication par emboutissage-étirage de corps de boîtes pour boissons gazeuses ou non obtenues par une opération de coulée en bandes suivie de traitements thermiques et de passes de laminage caractérisées en ce qu'elles présentent sur 10 à 25% de leur surface des particules formées d'oxydes amorphes, d'aluminium et d'oxydes cristallins, de magnésium et d'aluminium réparties de façon homogène, ayant la forme de disques plats d'épaisseur inférieure à 5 um et de diamètre moyen largement distribué autour d'une valeur moyenne comprise entre 2 et 15 µm.

2. Tôles selon la revendication 1 caractérisées en ce qu'elles contiennent en poids 0,1 à 5% de magnésium.

3. Tôles selon la revendication 1 caractérisées en ce qu'elles contiennent au moins un des éléments suivants avec une teneur maximum en poids égale à: Mn 2%; Si 1,5%.

4. Tôles selon la revendication 3 caractérisées en ce qu'elles contiennent au moins un des éléments suivants avec une teneur maximum en poids égale à Cu 0,5%; Zn 0,5%; Cr 0,5%; Fe 0,7%.

5. Tôles selon les revendications 1,3 et 4 caractérisées en ce qu'elles contiennent en poids jusqu'à 0,1% de bore et 0,1% de titane.

6. Procédé d'obtention de tôles selon la revendication 1 par coulée en bandes d'un alliage d'aluminium contenant du magnésium suivie de traitements thermiques et de passes de laminage, caractérisé en ce que l'on soumet la bande issue de la machine de coulée telle quelle ou après au moins une passe de laminage à un décapage chimique de manière à diminuer son épaisseur d'au plus 2 µm et avant de lui faire subir un recuit à l'air entre 330 et 450°C pendant au moins 30 minutes.

7. Procédé selon la revendication 6, caractérisé en ce que la diminution d'épaisseur est comprise entre 0,8 et 1 µm.

8. Procédé selon la revendication 6, caractérisé en ce que le décapage est effectué au moyen d'une solution de soude.

9. Procédé selon la revendication 8, caractérisé en ce que le solution de soude a une concentration comprise entre 0,1 et 10 g/l.

10. Procédé selon la revendication 6, caractérisé en ce que le décapage est effectué à une température comprise entre 20 et 100°C.

11. Procédé selon la revendication 10, caractérisé en ce que la température est comprise entre 70 et 80°C.

12. Procédé selon la revendication 6, caractérisé en ce que l'on procède à un brossage entre les opérations de décapage et de recuit.

13. Procédé selon la revendication 6, caractérisé en ce que l'on fait subir un recuit entre 350 et 400°C.

14. Procédé selon la revendication 6, caractérisé en ce que la durée du recuit est comprise entre 1 et 2 heures.

## Patentansprüche

1. Bleche aus einer Magnesium enthaltenden Aluminiumlegierung, die zur Herstellung von Dosenkörpern für Gas oder kein Gas enthaltende Getränke durch Tiefziehen-Strecken geeignet und durch einen Bandgießvorgang mit nachfolgenden Wärmebehandlungen und Walzschritten erhalten sind, **dadurch** **gekennzeichnet**, daß sie auf 10 bis 25% ihrer Oberfläche Teilchen aufweisen, die aus amorphen Aluminiumoxiden und kristallinen Magnesium- und Aluminiumoxiden gebildet, in homogener Weise verteilt sind, die Form von flachen Scheiben einer Dicke unter 5 µm und eines mittleren Durchmessers haben, der um einen Mittelwert von 2 bis 15 µm weit verteilt ist.

2. Bleche nach dem Anspruch 1, dadurch gekennzeichnet, daß sie gewichtsmäßig 0,1 bis 5% Magnesium enthalten.

3. Bleche nach dem Anspruch 1, dadurch gekennzeichnet, daß sie wenigstens eines der folgenden Elemente mit einem Maximalgewichtsgehalt enthalten: Mn 2%; Si 1,5%.

4. Bleche nach dem Anspruch 3, dadurch gekennzeichnet, daß sie wenigstens eines der folgenden Elemente mit einem Maximalgewichtsgehalt enthalten: Cu 0,5%; Zn 0,5%; Cr 0,5%; Fe 0,7%.

5. Bleche nach den Ansprüchen 1, 3 und 4, dadurch gekennzeichnet, daß sie gewichtsmäßig bis zu 0,1% Bor und 0,1% Titan enthalten.

6. Verfahren zum Erhalten von Blechen nach dem Anspruch 1 durch Bandgießen einer Magnesium enthaltenden Aluminiumlegierung mit nachfolgenden Wärmebehandlungen und Walzschritten, dadurch gekennzeichnet, daß man das aus der Gießmaschine ausgetretene Band direkt oder nach wenigstens einem Walzschritt einem chemischen Beizen derart aussetzt, um seine Dicke um höchstens 2 µm zu verringern, bevor man es ein Anlassen an der Luft zwischen 330 und 450°C während wenigstens 30 Minuten durchmachen läßt.

7. Verfahren nach dem Anspruch 6, dadurch gekennzeichnet, daß die Dickenverringerung im Bereich von 0,8 bis 1 µm ist.

8. Verfahren nach dem Anspruch 6, dadurch gekennzeichnet, daß das Beizen mittels einer Natriumhydroxidlösung durchgeführt wird.

9. Verfahren nach dem Anspruch 8, dadurch gekennzeichnet, daß die Natriumhydroxidlösung eine Konzentration im Bereich von 0,1 bis 10 g/l hat.

10. Verfahren nach dem Anspruch 6, dadurch gekennzeichnet, daß das Beizen bei einer Temperatur im Bereich von 20 bis 100°C durchgeführt wird.

11. Verfahren nach dem Anspruch 10, dadurch gekennzeichnet, daß die Temperatur im Bereich von 70 bis 80°C ist.

12. Verfahren nach dem Anspruch 6, dadurch gekennzeichnet, daß man zwischen den Beiz- und Anlaßschritten ein Bürsten vornimmt.

13. Verfahren nach dem Anspruch 6, dadurch gekennzeichnet, daß man ein Anlassen zwischen 350 und 400°C stattfinden läßt.

14. Verfahren nach dem Anspruch 6, dadurch gekennzeichnet, daß die Dauer des Anlassens im Bereich von 1 bis 2 Stunden ist.

## Claims

1. Sheets of aluminium alloy containing magnesium, suitable for producing bodies of cans for fizzy or non-fizzy drinks by drawing and ironing, obtained by a strip casting operation followed by heat treatments and rolling passes, characterised in that they have, over 10 to 25% of their surface, uniformly distributed particles formed by amorphous aluminium oxides and crystalline magnesium and aluminium oxides, in the form of flat discs less than 5 microns thick and with a mean diameter widely distributed round a mean value from 2 to 15 microns.

2. The sheets of Claim 1, characterised in that they contain from 0.1 to 5% by weight of magnesium.

3. The sheets of Claim 1, characterised in that they contain at least one of the elements Mn and Si in a respective maximum content of 2% and 1.5% by weight.

4. The sheets of Claim 3, characterised in that they contain at least one of the elements Cu, Zn, Cr and Fe with a respective maximum content of 0.5%, 0.5%, 0.5% and 0.7% by weight.

5. The sheets of Claims 1, 3 and 4, characterised in that they contain up to 0.1% of boron and 0.1% of titanium by weight.

6. A method of obtaining the sheets of Claim 1, by strip casting an aluminium alloy containing magnesium followed by heat treatments and rolling passes, characterised in that the strip is taken as it comes from the casting machine or after at least one rolling pass and subjected to chemical etching so as to reduce its thickness by a maximum of 2 microns, before being annealed in air at from 330° to 450°C for at least 30 minutes.

7. The method of Claim 6, characterised in that the reduction in thickness is from 0.8 to 1 micron.

8. The method of Claim 6, characterised in that etching is effected with a sodium hydroxide solution.

9. The method of Claim 8, characterised in that the sodium hydroxide solution is at a concentration of from 0.1 to 10 g/l.

10. The method of Claim 6, characterised in that etching is effected at a temperature from 20 to 100°C.

11. The method of Claim 10, characterised in that the temperature is from 70 to 80°C.

12. The method of Claim 6, characterised in that brushing is carried out between the etching and annealing operations.

13. The method of Claim 6, characterised in that annealing is carried out at from 350 to 400°C.

14. The method of Claim 6, characterised in that the annealing period is from 1 to 2 hours.
